# EUROPÄISCHE PATENTSCHRIFT

(11) **EP 3 626 130 B1**
(45) Veröffentlichungstag und Bekanntmachung des Hinweises auf die Patenterteilung: **10.11.2021**
(21) Anmeldenummer: 19191413.4
(22) Anmeldetag: 13.08.2019
(51) Int. Cl.: A47C 27/12, A47G 9/00, B68G 1/00, B68G 11/02

(54) **BETTWARE**
BEDDING
ARTICLE DE LITERIE

(30) Priorität: 18.09.2018 DE 202018105341 U
(43) Veröffentlichungstag der Anmeldung: 25.03.2020
(73) Patentinhaber: Krämer, Pascal, 32130 Enger (DE)
(72) Erfinder: Krämer, Pascal, 32130 Enger (DE)
(74) Vertreter: Rolf, Gudrun

(56) Entgegenhaltungen:
- WO-A1-2005/005703
- DE-U1-202007 001 699
- DE-U1-202009 009 277

## Beschreibung

Die Erfindung betrifft eine Bettware aus einem Bezug und einem Mischfaservlies als Bettwarenfüllung gemäß dem Oberbegriff des ersten Schutzanspruches.

Es ist ein Mischfaservlies und ein Verfahren zu seiner Herstellung bekannt, EP 1 641 972 B1, welches als Bettwarenfüllung aus einer Mischung von Polyesterfasern und Kapokfasern besteht, sodass dieses Mischfaservlies wesentlichen Ansprüchen hinsichtlich anhaltender Bauschkraft und Hausstaubmilbenfreiheit genügt, die jeweils von einem der beteiligten Mischfaservliesanteile zur Verfügung gestellt werden.

Es sind des Weiteren Bettwarenfüllungen mit den Hauptbestandteilen Cellulose, Kapok und Schurwolle bekannt, DE 20 2005 019 987.7, die ebenfalls miteinander vervliest sind, wobei hier insbesondere die Schurwolle der Aufrechterhaltung des Bausches dient.

Menschen, die jedoch keine Kunstfasern in ihren Bettwaren beinhaltet wissen wollen oder aber reine Naturfasern oder Tierhaare, wie Schafwolle oder Kamelhaar, nicht vertragen, kann mit solchen bekannten Bettwarenfüllungen aus Polyester- oder Polyamidvliesen oder Vliesen aus Scharf- oder Kamelwolle nicht weitergeholfen werden.

Es sind zwar Textilien mit erhöhter Kapazität zur latenten Wärmespeicherung für Bettwaren bekannt, DE 20 2007 001 699 U1, die jedoch mit unspezifischen Bettwarenfüllungen kombiniert werden, sodass dem genannten Personenkreis damit nicht geholfen ist. Auch ein bekanntes Mischfaservlies oder -gewebe, WO 2005/005703 A1, besteht nur aus den Hauptbestandteilen Lyocellfasern aus nach einem Lösemittelverfahren hergestellten Zellulosefasern und reinen Naturfasern aus Kapok, ebenso wie eine weitere bekannte Füllung aus einer binären Mischung aus Leinen und Wildseite besteht, DE 20 2009 009 277 U1, wobei beide vorgenannten Schrift, keine Bettfüllungen mit zusätzlichen Temperaturreguliereigenschaften zur Verbesserung eines Schlafklimas aufweisen.

Aufgabe der Erfindung ist es, eine Bettware, dazu gehören Oberbetten, Unterbetten und Kopfkissen, zur Verfügung zu stellen, die keine Kunstfasern enthält und die ebenso frei ist von jeder Art von Tierhaaren und damit auch für Allergiker geeignet ist und die ein positives Schlafklima schafft.

Die Lösung dieser Aufgabe ergibt sich in Verbindung mit den Merkmalen des Oberbegriffes des ersten Schutzanspruches dadurch, dass das Mischfaservlies unter Ausschluss von Kunstfasern und Tierhaaren mindestens aus Leinenfasern und aus mit Phasenwechselmaterial ausgestatteten Celluloseregeneratfasern besteht.

Damit wird basierend auf natürlichem Pflanzenmaterial und dessen vorteilhaften Eigenschaften ein positives Schlafklima in einem Bett geschaffen, da sich das Schlafen in Naturmaterialien und in einer bakteriologisch unbedenklichen sowie optimal klimaregulierten Umgebung nachweislich entspannend auf eine schlafende Person auswirkt.

Mit der Erfindung wird ein Mischfaservlies zur Verfügung gestellt, welches vornehmlich aus der natürlichen Pflanzenfaser Leinen besteht, welches seinen Ursprung in der Flachspflanze hat und aus einer Celluloseregeneratfaser, welche ihren Ursprung im Holz hat, etwa aus dem des Eukalyptusbaumes. Die Leinenfaser zählt dabei zu den ältesten von den Menschen kultivierten Pflanzen und kann bis zu 35% seines Eigengewichts an Feuchtigkeit aufnehmen, ohne sich jedoch dabei feucht anzufühlen und diese Feuchtigkeit auch sehr schnell wieder an die Umgebungsluft abgeben, wodurch sich solche Leinenfasern besonders für den Einsatz in einem Mischfaservlies von Bettwaren auszeichnen, insbesondere auch weil sie des Weitern bakterizide Eigenschaften besitzen, Juckreiz, Brennen und entzündliche Erkrankungen hemmen, glatt, natürlich gewachst und deswegen fusselfrei sind, ebenso wie antistatisch und schmutzabweisen. Leinenfasern bieten also bis auf wärmende Eigenschaften viele weitere Vorzüge, die ansonsten nur durch chemische Zusätze realisierbar wären, auf die allerdings mit Rücksicht auf allergiebedingte Nebenwirkungen möglichst verzichtet werden soll.

Deswegen bietet sich als wärmender Anteil des Mischfaservlieses erfindungsgemäß das Celluloseregenerat an, welches ergänzend mit einem Phasenwechselmaterial, Englisch: phase change material - PCM-Material, ausgestattet ist, welches im kalten Zustand in einem festen Aggregatszustand vorliegt und sich in einem erwärmten Zustand verflüssigt, wobei es Wärme aufnimmt, die es bei kühler werdenden Außentemperaturen und bei seinem Übergang in den festen Zustand wieder abgibt, sodass die Celluloseregeneratfaser nicht nur die benötigten wärmenden Eigenschaften zur Verfügung stellt, sondern auch eine hervorragende Temperaturreguliereigenschaft mit sich bringt, die ein optimales Mikroklima in einer damit ausgestatteten Bettwarenfüllung erzeugt, um beispielsweise zunächst die vom Körper eines Schläfers erzeugte überschüssige Wärme aufzunehmen und chemisch zu speichern und diese Wärme bei kälteren Umgebungsbedingungen wieder zu erzeugen und an den Schläfer zurückzugeben.

Das PCM-Material besteht im Wesentlichen aus in Mikro-Kapseln gebundenem Paraffin, welches nicht migrierend ist, also dauerhaft in der Celluloseregeneratfaser verbleibt, sodass dieser Wärmeumwandlungseffekt über die gesamte Lebensdauer einer Bettware aufrechterhalten wird.

Weitere vorteilhafte Ausgestaltungen des Gegenstandes der Erfindung ergeben sich mit und in Kombination aus den nachfolgenden Unteransprüchen.

Gemäß einer besonders bevorzugten Ausführungsform der Erfindung beträgt der Leinenanteil im Mischfaservlies bis zu 90% wobei sein Mindestanteil 20% beträgt, um die gewünschten Effekte, etwa den der Feuchtigkeitsaufnahme, optimal zu verwirklichen.

Der Celluloseregeneratanteil im Mischfaservlies beträgt bis zu 80%, aber mindestens bis zu 10%, wobei dieser Celluloseregeneratanteil auch der Aufrechterhaltung einer Bauschkraft dient, die dem Leinenanteil im Mischfaservlies im Wesentlichen fehlt.

Entsprechend einer bevorzugten Ausführungsvariante der Erfindung besteht die Celluloseregeneratfaser aus einer Lyocellfaser, bei der das PCM-Material beim Erspinnen der Faser direkt mit eingearbeitet wird. Auch die Celluloseregeneratfaser weist ihrerseits neben der hervorragenden Wärmespeicherfunktion ein perfektes Feuchtigkeitsmanagement auf, wodurch sich die erfindungsgemäße Bettwarenfüllung deutlich von bekannten Bettwarenfüllungen hervorhebt.

Die homogene Vervliesung führt zudem zu einer gleichmäßigen Wärmeverteilung und liefert somit optimale Schlaferlebnisse, ohne dabei allergene Stoffe zu beinhalten.

Zur optimalen Vervliesung der Leinenfasern und der Celluloseregeneratfasern werden diese in einer Faseröffnungsanlage mit mehreren Faseröffnungswalzen gemeinsamen zu dem homogenen Mischfaservlies verarbeitet, wobei nach der Öffnung zunächst eine Schicht des Mischfaservlieses mit einem Gewicht von nur 10 g/m³ entsteht, sodass zur Verwendung als Bettwarenfüllung mehrere Schichten des Mischfaservlieses kreuzweise übereinander und etwas verdichtet angeordnet sind, sodass das mehrschichtige Mischfaservlies als Bettwarenfüllung dann ein Gewicht von 100 bis 400 g/m³ aufweist, welches insgesamt immer noch sehr bauschig ausfällt. Die im Bausch enthaltende Luft verstärkt dabei die Vorteile der einzelnen Komponenten über das gesamte Mischfaservlies und die Vorteile der daraus hergestellten Bettwaren.

Bei einer weiteren besonders bevorzugten Ausführungsform des Gegenstandes der Erfindung ist auch der Bezug nicht aus Kunstfasern oder Tierhaaren bestehend, sondern entweder aus Reinleinen in sehr feiner Qualität oder aber er besteht ebenfalls aus einem Mischgewebe mit mindestens 10 % Leinenanteil, wobei ein Restbestandteil aus Baumwolle bestehen kann, deren Anteil max. 90 % beträgt.

Die erfindungsgemäße Bettware stellt damit insgesamt im Allergiebereich eine sehr effektive Alternative zu bekannten Bettwaren zur Verfügung, ebenso wie eine Zusammenstellung vollständig kunstfaserfreie Materialien in einer Kombination mit sich gegenseitig ergänzenden Vorteilen.

## Patentansprüche

1. Bettware aus einem Bezug und einem Mischfaservlies als Bettwarenfüllung, **dadurch gekennzeichnet, dass** das Mischfaservlies unter Ausschluss von Kunstfasern und Tierhaaren mindestens aus Leinenfasern und aus mit Phasenwechselmaterial ausgestatteten Celluloseregeneratfasern besteht.

2. Bettware nach Anspruch 1, **dadurch gekennzeichnet, dass** der Leinenanteil im Mischfaservlies bis zu 90 % beträgt.

3. Bettware nach einem der vorgenannten Ansprüche, **dadurch gekennzeichnet, dass** der Leinenanteil im Mischfaservlies mindestens 20 % beträgt.

4. Bettware nach einem der vorgenannten Ansprüche, **dadurch gekennzeichnet, dass** der Celluloseregeneratmaterialanteil im Mischfaservlies bis zu 80 % beträgt.

5. Bettware nach einem der vorgenannten Ansprüche, **dadurch gekennzeichnet, dass** der Celluloseregeneratmaterialanteil im Mischfaservlies mindestens 10 % beträgt.

6. Bettware nach einem der vorgenannten Ansprüche, **dadurch gekennzeichnet, dass** die Celluloseregeneratfasern eine Lyocellfaser ist.

7. Bettware nach einem der vorgenannten Ansprüche, **dadurch gekennzeichnet, dass** eine Schicht aus Mischfaservlies nach der Öffnung ein Gewicht von 10 g/m² aufweist.

8. Bettware nach Anspruch 7, **dadurch gekennzeichnet, dass** mehrere Schichten des Mischfaservlieses kreuzweise übereinander angeordnet sind und das mehrschichtige Mischfaservlies ein Gewicht von bis zu 400 g/m³ aufweist.

9. Bettware nach Anspruch 7, **dadurch gekennzeichnet, dass** mehrere Schichten des Mischfaservlieses kreuzweise übereinander angeordnet sind und das mehrschichtige Mischfaservlies ein Gewicht von mindestens 100 g/m³ aufweist.

10. Bettware nach einem der vorgenannten Ansprüche, **dadurch gekennzeichnet, dass** der Bezug aus Reinleinen besteht.

11. Bettware nach einem der vorgenannten Ansprüche 1 bis 9, **dadurch gekennzeichnet, dass** der Leinenanteil des Bezuges mindestens 10 % beträgt.

12. Bettware nach einem der vorgenannten Ansprüche 1 bis 9, **dadurch gekennzeichnet, dass** ein Baumwollanteil des Bezuges maximal 90 % beträgt.

13. Bettwarenherstellungsverfahren für eine Bettware nach einem der vorgenannten Ansprüche, **dadurch gekennzeichnet, dass** die Leinenfasern und die Celluloseregeneratfasern in einer Faseröffnungsanlage mit mehreren Faseröffnungswalzen gemeinsam zu einem homogenen Mischfaservlies miteinander vervliest werden.

## Claims

1. Bedding made of a cover and a mixed fiber non-woven fabric as a bedding filler, **characterized in that**, excluding synthetic fibers and animal hairs, the mixed fiber non-woven fabric consists of at least linen fibers and of cellulose regenerated fibers equipped with phase change material.

2. The bedding according to claim 1, **characterized in that** the linen percentage is up to 90%.

3. The bedding according to any of the aforementioned claims, **characterized in that** the linen percentage in the mixed fiber non-woven fabric is at least 20%.

4. The bedding according to any of the aforementioned claims, **characterized in that** the cellulose regenerated material percentage in the mixed fiber non-woven fabric is up to 80%.

5. The bedding according to any of the aforementioned claims, **characterized in that** the cellulose regenerated material percentage in the mixed fiber non-woven fabric is at least 10%.

6. The bedding according to any of the aforementioned claims, **characterized in that** the cellulose regenerated material is a lyocell fiber.

7. The bedding according to any of the aforementioned claims, **characterized in that**, after opening, a layer of mixed fiber non-woven fabric has a weight of 10 g/m².

8. The bedding according to claim 7, **characterized in that** a plurality of layers of the mixed fiber non-woven fabric is arranged crosswise one above the other and **in that** the multi-layer mixed fiber non-woven fabric has a weight of up to 400 g/m³.

9. The bedding according to claim 7, **characterized in that** a plurality of layers of the mixed fiber non-woven fabric is arranged crosswise one above the other and **in that** the multi-layer mixed fiber non-woven fabric has a weight of at least 100 g/m³.

10. The bedding according to any of the aforementioned claims, **characterized in that** the cover consists of pure linen.

11. The bedding according to any of the aforementioned claims 1 to 9, **characterized in that** the linen percentage of the cover is at least 10%.

12. The bedding according to any of the aforementioned claims 1 to 9, **characterized in that** a cotton percentage of the cover is up to 90%.

13. A bedding manufacturing method for a bedding according to any of the aforementioned claims, **characterized in that** the linen fibers and the cellulose regenerated fibers are bonded together in a fiber opening system with a plurality of fiber opening rollers to form a homogeneous mixed fiber non-woven fabric.

## Revendications

1. Article de literie composé d'une enveloppe et d'une nappe de fibres mélangées comme rembourrage d'article de literie, **caractérisé en ce que** la nappe de fibres mélangées, en excluant les fibres synthétiques et poils d'animaux, est constituée de fibres de lin et de fibres de cellulose régénérée équipées d'un matériau à changement de phase.

2. Article de literie selon la revendication 1, **caractérisé en ce que** le pourcentage de lin dans la nappe de fibres mélangées atteint jusqu'à 90 %.

3. Article de literie selon l'une quelconque des revendications précédentes, **caractérisé en ce que** le pourcentage de lin dans la nappe de fibres mélangées atteint au moins 20 %.

4. Article de literie selon l'une quelconque des revendications précédentes, **caractérisé en ce que** le pourcentage de matériau de cellulose régénérée dans la nappe de fibres mélangées atteint jusqu'à 80 %.

5. Article de literie selon l'une quelconque des revendications précédentes, **caractérisé en ce que** le pourcentage de matériau de cellulose régénérée dans la nappe de fibres mélangées atteint au moins 10 %.

6. Article de literie selon l'une quelconque des revendications précédentes, **caractérisé en ce que** les fibres de cellulose régénérée sont une fibre de Lyocell.

7. Article de literie selon l'une quelconque des revendications précédentes, **caractérisé en ce qu'**une couche de nappe de fibres mélangées après l'ouverture présente un poids de 10 g/m².

8. Article de literie selon la revendication 7, **caractérisé en ce que** plusieurs couches de la nappe de fibres mélangées sont disposées les unes au-dessus des autres en croix et la nappe de fibres mélangées multicouche présente un poids allant jusqu'à 400 g/m³.

9. Article de literie selon la revendication 7, **caractérisé en ce que** plusieurs couches de la nappe de fibres mélangées sont disposées les unes au-dessus des autres en croix et la nappe de fibres mélangées multicouche présente un poids d'au moins 100 g/m³.

10. Article de literie selon l'une quelconque des revendications précédentes, **caractérisé en ce que** l'enveloppe est constituée de lin pur.

11. Article de literie selon l'une quelconque des revendications précédentes 1 à 9, **caractérisé en ce que** le pourcentage de lin de l'enveloppe atteint au moins 10 %.

12. Article de literie selon l'une quelconque des revendications 1 à 9, **caractérisé en ce qu'**un pourcentage de coton de l'enveloppe atteint au maximum 90 %.

13. Procédé de fabrication d'article de literie pour un article de literie selon l'une quelconque des revendications précédentes, **caractérisé en ce que** les fibres de lin et les fibres de cellulose régénérée sont mises en nappe les unes avec les autres dans une installation d'ouverture de fibres avec plusieurs rouleaux d'ouverture de fibres conjointement en une nappe de fibres mélangées homogène.
